# EUROPÄISCHE PATENTSCHRIFT

(11) **EP 2 508 805 B1**
(45) Veröffentlichungstag und Bekanntmachung des Hinweises auf die Patenterteilung: **10.08.2016**
(21) Anmeldenummer: 12167595.3
(22) Anmeldetag: 22.10.2009
(51) Int. Cl.: F24C 15/16, C10M 169/04, C10M 103/06, C10M 107/54, C10N 20/06, C10N 30/08, C10N 40/06, C10N 50/02, C10N 50/08, C10N 50/10

(54) **Schmiermittel**
Lubricant
Lubrifiant

(30) Priorität: 24.10.2008 DE 102008053022; 16.02.2009 DE 102009009124
(43) Veröffentlichungstag der Anmeldung: 10.10.2012
(62) Teilanmeldung aus: 09737450.8
(73) Patentinhaber: Paul Hettich GmbH & Co. KG, 32278 Kirchlengern (DE)
(72) Erfinder: Jährling, Peter, 32257 Bünde (DE); Grigat, Willi, 33739 Bielefeld (DE)
(74) Vertreter: Dantz, Jan Henning

(56) Entgegenhaltungen:
- EP-A1- 0 007 793
- DE-A1-102004 019 102
- G.W ROWE: "Some observations on the frictional behaviour of boron nitride and of graphite", WEAR, Bd. 3, Nr. 4, 1. Juli 1960 (1960-07-01), Seiten 274-285, XP55035950, ISSN: 0043-1648, DOI: 10.1016/0043-1648(60)90292-1
- GRACIOUS NGAILE ET AL: "Performance of Graphite and Boron-Nitride-Silicone Based Lubricants and Associated Lubrication Mechanisms in Warm Forging of Aluminum", JOURNAL OF TRIBOLOGY, Bd. 130, Nr. 2, 1. Januar 2008 (2008-01-01), Seite 021801, XP55035970, ISSN: 0742-4787, DOI: 10.1115/1.2805432
- 'Wacker Siliconöle AK', [Online] 01 Januar 2001, Seite 12PP, XP055199592 Gefunden im Internet: <URL:https://web.archive.org/web/2009112214 1733/http://www.drawin.de/dasat/images/2/10 0212-siliconoleak.pdf> [gefunden am 2015-07-01]

## Beschreibung

Die vorliegende Erfindung betrifft ein Schmiermittel nach dem Oberbegriff des Anspruches 1.

Im Bereich der Auszugsführung mit der Anwendung im höheren Temperaturbereich stoßen viele der bekannten Schmiermittel an die Grenzen der Materialbelastbarkeit. Viele der bekannten Flüssigschmiermittel, wie beispielsweise polyfluorierte Verbindungen sind trotz hervorragender Gleit- und Schmiereigenschaften im höheren Temperaturbereich nicht mehr einsetzbar.

Daher ist es eine technische Herausforderung, einen entsprechenden Beschlag, insbesondere eine Auszugsführung zu schaffen, die stets gleichbleibend gute Schmier- und Gleiteigenschaften unterhalb Raumtemperatur als auch bei Temperaturen um bis zu 600°C aufweist. Des weiteren ist eine chemische Resistenz der Beschichtung sowie eine preisgünstige Herstellungs- und Auftragungsweise derselben erforderlich.

Die EP 1 589 291 A1 offenbart eine gattungsgemäße Auszugsführung, welche Wälzkörper aufweist, die in einem Wälzkäfig angebracht sind. Dabei weist der Wälzkörperkäfig eine Schmierschicht auf, welche u.a. die Einbindung von Bornitrid in einem Lack vorsieht. Die Beschichtung erstreckt sich dabei über die gesamte Fläche des Wälzkörperkäfigs. Da Bornitrid nur aus Kostengründen in Bereichen eingesetzt wird, in denen seine speziellen Materialeigenschaften unbedingt erforderlich sind, kommt es bei der Verwendung dieser Verbindung vor allem auf eine möglichst kostenoptimierte Anwendung an. Eine großflächige Beschichtung wie in EP 1 589 291 A1 ist daher nicht sinnvoll. Eine ähnliche Auszugsführung ist in der DE10 2004 019 102A1 offenbart.

Aufgabe der vorliegenden Erfindung ist es, ein Schmiermittel zu schaffen, das auch bei Einsatz von niedrigen sowie bei Einsatz von hohen Temperaturen über einen langen Zeitraum eine leichtgängige Führung ermöglicht.

Diese Aufgabe wird durch ein Schmiermittel mit den Merkmalen des Anspruches 1 gelöst.

Die Applikation des Schmiermittels erfolgt vorzugsweise als Gleitpaste oder als Suspension. Dadurch kann das Schmiermittel für die industrielle Serienfertigung eingesetzt werden. Zudem ermöglichen diese Applikationsformen eine sehr exakte Auswahl und Beschichtung der Auftragsflächen.

Sowohl die Verwendung des relativ kostengünstigen Graphits als weitere Schmiermittelkomponente als auch Hochtemperaturfetts als Matrix und Trägersubstanz unterstützen zusätzlich die Gleit- und Schmierwirkung von Bornitrid. Während jedoch Graphit bei längeren Heizzeiten eingelagerte Wassermoleküle abgibt, was seine Schmierwirkung kurzzeitig vermindert, bleibt diese bei Bornitrid auch bei hohen Temperaturen, insbesondere über 200°C erhalten.

Das Schmiermittel besitzt eine Temperaturbeständigkeit von über 600°C, was beispielsweise eine Anwendung im Bereich von Garöfen und deren Reinigung durch Pyrolyse ermöglicht.

Es ist zudem vorteilhaft, wenn das Schmiermittel eine Thixotropie aufweist, wobei sich bei diesen Pasten bei mechanischer Einwirkung deren Viskosität erniedrigt und sich die ursprüngliche Viskosität erst nach längerem Stehen wieder einstellt. Dadurch können die Pasten relativ leicht auf der Oberfläche der Auszugsführungen bei Druckbelastung verteilt werden. Dies ist beispielsweise bei BNC-Pasten der Fall.

Die Viskosität eines Schmiermittels ohne Zusatz von Feststoffen liegt dabei vorteilhaft im Bereich zwischen 50-1500 mm²/s, vorzugsweise 100-1000 mm²/s, wodurch ein Aufbringen der niedrig- bis mittelviskosen Masse erfolgen kann, ohne dass das Schmiermittel an den Enden der Bahnen herausfließen kann.

Es ist zudem von Vorteil, wenn das Schmiermittel derart hydrophob ist, dass ein Bakterien- oder Pilzbefall des Schmiermittels ausgeschlossen ist.

Die geringe Oberflächenspannung in Verbindung mit einer ausgeprägten Oberflächenaktivität bei 25°C von 20-22 mN/m, vorzugsweise 20,9-21,2 mN/m ermöglicht beim Auftragen trotz einer hohen Viskosität eines Schmiermittels die vollständige Benetzung einer großflächigen Unterlage.

Je nach Trägersubstanz wird diese während der Pyrolyse überwiegend in Wasser und Kohlenstoffdioxid zersetzt. Durch die Betätigung der Auszugsführung während der Nutzung durch den Anwender wurde mit Hilfe des Trägermaterials der Bornitrid- und Graphit-Anteil in der Schmiermittelmischung gleichmäßig in den Laufbahnen der Auszugsführung verteilt. Nach dem Zersetzen der Trägersubstanz während der Pyrolyse verbleibt zumindest das Bornitrid in den Laufbahnen der Auszugsführung und ermöglicht eine leichtgängige Bedienung der Auszugsführung, sie ist somit weiterhin geschmiert. Durch die mechanische Belastung vor der Pyrolyse wird der Bornitrid- / Graphit-Anteil in der Mischung in die Laufbahnen der Auszugsführung eingearbeitet. Das erfindungsgemäße Schmiermittel eignet sich insbesondere zur Schmierung von Beschlägen in Haushaltsgeräten wie z.B. Backöfen oder Kühlgeräten, durch seinen Einsatzbereich von ca. - 50°C bis ca. 600 °C. Auch für andere Bereiche ist die Anwendung des Schmiermittels denkbar, insbesondere in Bereichen in denen eine Lebensmitteleignung gefordert ist. Neben Auszugsführungen können mit dem erfindungsgemäßen Schmiermittel auch Scharniere, Klappenbeschläge oder andere bewegliche Teile insbesondere an Haushaltsgeräten geschmiert werden.

Um hier allen Anforderungen an die Trägersubstanz zu ihrer Lebensmitteleignung gerecht zu werden, werden vorzugsweise Schmiermittel eingesetzt, welche der Richtlinie 21 CFR 178.3570 der FDA (US Food and Drug Administration) entsprechen.

Außerdem sollten die Schmiermittel durch die NSF (National Sanitation Foundation) in der Kategorie H1 registriert sein. Hierzu wird auch auf die ISO 21469 verwiesen.

In den USA kann auch die Zulassung durch das US-DA (United States Department 30 of Agriculture) nach US-DA-H1 notwendig werden. Dabei ist zu beachten, dass die hierfür führende Vorschrift die Richtlinie 21 CFR 178.3570 werden soll.

Die eingesetzten Schmiermittel erfüllen vorzugsweise auch die Hygieneanforderungen gemäß der deutschen Fassung DIN EN ISO 21469: 2006.

Die Erfindung wird nachfolgend anhand eines Ausführungsbeispieles mit Bezug auf die beigefügten Zeichnungen näher erläutert. Es zeigen:
Figur 1 : eine perspektivische Ansicht einer Auszugsführung in der eingefahrenen Position;
Figur 2 : eine perspektivische Ansicht der Auszugsführung der Figur 1 in der ausgefahrenen Position;
Figur 3 : eine Explosionsdarstellung der Auszugsführung der Figur1;
Figur 4 : eine Schnittansicht der Auszugsführung der Figur 1, und
Figur 5 : eine Schnittansicht der Auszugsführung der Figur 1.
Figur 6 : ein Diagramm zur Darstellung des erfindungsbedingten Effekt auf die Auszugsführungen

Eine Auszugsführung 1 umfasst eine Führungsschiene 2 und eine relativ zur Führungsschiene bewegbare Laufschiene 3. Die Führungsschiene 2 und die Laufschiene 3 sind aus einem gebogenen Stahlblech hergestellt.

Die Führungsschiene 2 ist an einer Seitenwand eines Backofens festlegbar und auf der Laufschiene 3 kann entsprechend ein Gargutträger aufgelegt werden. Die Laufschiene 3 ist dabei über Wälzkörper 4 verfahrbar an der Führungsschiene 2 gelagert. Hierfür weist die Führungsschiene 2 in Längsrichtung mehrere Laufbahnen 6 für die kugelförmigen Wälzkörper 4 auf, die in einem Wälzkörperkäfig 5 gehalten sind.

Um eine leichtgängige Führung der Laufschiene 3 zu gewährleisten, ist an einem Abschnitt der Laufbahnen 6 jeweils ein Schmiermittel 7 aufgetragen. Durch das Abrollen der Wälzkörper 4 auf den Abschnitten mit dem Schmiermittel 7 verteilt sich dieses über die gesamte Laufbahn 6 an der Führungsschiene 2 sowie auf die Laufbahnen 8, die an der Laufschiene 3 ausgebildet sind.

In dem dargestellten Ausführungsbeispiel ist eine Auszugsführung mit einer Laufschiene 3 und einer Führungsschiene 2 beschrieben. Es ist natürlich auch möglich, die Auszugsführung als Vollauszug auszubilden und eine Mittelschiene zwischen der Führungsschiene 2 und der Laufschiene 3 vorzusehen.

Das Aufbringen eines Schmiermittels mit Bornitrid und Graphit kann auf folgende Arten erfolgen:
Auftragen des Bornitrids als Gleitpaste oder Suspension
Mischungen aus Graphit, Bornitrid und einem Polysiloxan

Schmier- und Gleitmittel sind Bornitrid und Graphit, welche sich durch ihre hexagonale Struktur relativ leicht bei Reibung auf einer Oberfläche verteilen und daraufhin Reibung verhindern.

Die Mischung von Pulver aus Bornitrid BN und Graphit C in dem Massenverhältnis 10%BN/90%C bis 80%BN/20%C führt zu einem Puder mit unterschiedlichen Graustufen. Die Mischung BNC hat tribologische und andere physikalische und chemische Eigenschaften, die einen Einsatz als Trockenschmiermittel mit hygroskopischen Eigenschaften im Haushaltsgerätebereich möglich macht.

Das Pulver hat ausreichende Gleiteigenschaften nach hoher Temperaturbeanspruchung wie sie im Pyrolysebetrieb (Selbstreinigungsverfahren im Backofen um 600°C) auftreten kann, als auch bei Minustemperaturen in Gefrierschränken. Die Temperaturbeanspruchung hat auf die gemischten Substanzen unterschiedlichen Einfluss bei gängigen Temperaturen im Backofen wird die Gleitreibung von beiden Substanzen übernommen. Beim wrasenhaltigen Bereich bis 100°C, als auch bei hoher Luftfeuchte liegt die Hauptschmierwirkung beim Graphit, welches seine Schmierwirkung unter Anwesenheit von Feuchtigkeit am besten entfaltet. Im Minustemperaturbereich und Temperaturen über 400°C liegt die Schmierwirkung hauptsächlich beim BN.

Die BNC-Mischung kann mit unterschiedlichen Verfahren auch weiterverarbeitet sein. Als Verfahren der Aufbringung kommen, Versprühen mit einem Nassträger, Bestreichen mit einem Pinsel und Nassträger, Einmischen über Rommeltechnik oder Tauchen in einem Nassträger in Betracht. Weiterhin ist ein Spritzverfahren über Düsen, auch bei pastöser Konsistenz der Mischung, denkbar.

Wird das BNC Pulver mit einem Nassträger wie Wasser, Alkohol oder Lebensmittelöle, -fette zusammen gemengt, so ergibt sich je nach Nassträger eine Suspension (heterogenes fest/flüssig Gemisch), eine Dispersion (homogenes fest/flüssig Gemisch) oder eine Emulsion (heterogenes flüssig/flüssig Gemisch). Das anschließende Gemisch kann aus festem/flüssigen Stoffen bestehen, welche dann in den oben genannten Verfahren weiter verarbeitet werden.

Sowohl Bornitrid als auch Kohlenstoff verfügen über hexagonale als auch kubische Modifikationen ihrer Kristallstruktur, wobei die hexagonale Modifikation des Kohlenstoffs weithin als Graphit und die kubische Modifikation als Diamant bekannt ist. Ähnlich dem Graphit weist auch das hexagonale Bornitrid eine Schichtstruktur auf, wobei sich die überlagernden Schichten relativ leicht zueinander verschieben lassen und damit eine Gleit- und Schmierwirkung hervorrufen. Diese Synergieeffekte zwischen Graphit und Bornitrid ermöglichen ein Mischen in den genannten Verhältnissen.

Die Leistungsfähigkeit der eingesetzten BNC-Si-Schmiermittel beruht auf einer physikalischen und tribochemischen Wirkung für den Einsatz in Auszügen und Scharnieren. Diese tritt besonders vorteilhaft im Bereich von -50 bis zu +220°C auf. Bei gleichbleibend hoher mechanischer Belastung erhalten Sie innerhalb des genannten Temperaturbereichs eine nahezu gleichbleibende Viskosität. Die Viskosität von BNC-Si-Schmiermittel liegt dabei im Bereich zwischen 100-1000 mm²/s, wird bei 25°C gemäß der DIN 51562 bestimmt und ordnet die BNC-Si-Schmiermittel in die Kategorie der niedrig- bis mittelviskosen Substanzen ein. Aufgrund der hohen Hydrophobie bilden die Schmiermittel einen Korrosionsschutz, wobei es weder zu einem Ausbluten in dem Temperaturbereich, noch zu Ölabsonderungen, auch über längere Zeit hin, kommt. Die Viskositätsangaben beziehen sich auf die Schmiermittel ohne Feststoffzusatz.

Im Zusammenhang mit der Temperaturbelastbarkeit des BNC-Si sind folgende Eigenschaften zu nennen:
der Viskositätstemperaturkoeffizient liegt zwischen 0,5-0,7, vorzugsweise zwischen 0,60-0,62;
die Verdampfungswärme liegt bis 200°C zwischen 150-300 J/g, vorzugsweise zwischen 220-240 J/g;
der Siedepunkt bei 0,5 mbar liegt zwischen 100-300°C, vorzugsweise zwischen 150-230°C;
der Stockpunkt gemäß DIN 51583 liegt zwischen -50-10°C, vorzugsweise zischen - 30--10°C;
der Flammpunkt liegt nach DIN 51376 zwischen 230-370°C, vorzugsweise 275-321 °C
der Zündpunkt liegt nach DIN 51794 über 400°C, vorzugsweise über 420°C
der Tropfpunkt liegt nach ASTM-D-445 zwischen -80°C - -30°C, vorzugsweise zwischen -65°C und -50°C.

Zusätzlich störende Geräusche, beispielsweise Quietschen treten bei der Verwendung von BNC-Si-Schmiermitteln nicht auf. Hierbei kommt eine hohe Druckaufnahmefähigkeit zum Tragen. So wird eine mit BNC-Silikon-Schmiermittel versehene Auszugsführung auch unter hoher Massebelastung, beispielsweise durch Gargutträger, gleichbleibend gute Gleiteigenschaften aufweisen.

Nach der Pyrolysebehandlung der BNC-Paste bleibt ein Schmierfilm zurück, welcher die Funktionalität der Auszüge gewährt.

Das Auftragen des BNC-Si-Schmiermittels erfolgt mit Silikonöl. Die geringe Oberflächenspannung in Verbindung mit einer ausgeprägten Oberflächenaktivität bei 25°C von 20-22 mN/m, vorzugsweise 20,9-21,2 mN/m ermöglicht beim Auftragen eine vollständige Benetzung einer großflächigen Unterlage. Um die Viskositäten der BNC-Si-Schmiermittel variabel zu gestalten, können weitere Lösungsmittel dem Schmiermittel zugesetzt werden.

Eine BNC-Si-Schmiermittelschicht ist dabei stark wasserabweisend und chemisch inert gegenüber Pflanzenölen, Mineralölen, Gasen, verdünnten Säuren und Laugen sowie den meisten wässrigen Lösungen. Durch seine stark hydrophoben Eigenschaften ist zudem ein Bakterien- oder Pilzbefall des Schmiermittels ausgeschlossen. Zusätzlich dazu sind BNC-Si-Schmiermittel strahlungsbeständig, oxidationsbeständig, ungiftig, nicht entflammbar und physiologisch inert und geruchlos.

Die Farbgebung des Schmiermittels ist durch das BNC-Verhältnis einstellbar.

Alle Inhaltsstoffe des BNC-Si-Schmiermittels entsprechen der USDA und den FDA-Vorschriften und sind daher für den Einsatz im Lebensmittelbereich geeignet.

Zudem bestehen nach dem Lebensmittel- und Bedarfsgegenständegesetz (§5, Abs. 1 Nr. 1 vom 15.08.1974 BGBL.I.S. 1945) keinerlei Bedenken für den Einsatz von Silikonträgern und Phenylmethylsilikonölen, mit einer Viskosität von ≥ 100 mm²/s bei 20°C, im Lebensmittelbereich.

In Figur 6 sind Messwerte in Form eines Diagramms dargestellt, wodurch die Eigenschaften einer BNC-Si-Paste beschrieben werden können, die als Schmiermittel auf eine galvanisch abgeschiedene Aluminium-Oberfläche aufgetragen wurde.

Bei dem Testversuch, dessen Ergebnisse in dem Diagramm aufgeführt sind, wurde eine mit der BNC-Si-Paste versehene Auszugsführung durch häufiges Betätigen der Auszugsführung auf folgende Eigenschaften getestet:
a) Kraftaufwand beim Ausziehen der Auszugsführung (Fa) in N
b) Kraftaufwand beim Einfahren der Auszugsführung (Fe) in N
c) Laufgüte, beurteilt durch eine geschulte Prüfperson mittels Ordinalskala
d) Geräusche, beurteilt durch eine geschulte Prüfperson mittels Ordinalskala

In dem Versuch wurde die Auszugsführung mit 15000 Doppelhüben, also einem Aus- und Einfahren der Auszugsführung, auf ihren Verschleiß getestet. Zu Beginn der Messung wurde die Auszugsschiene mehrmals Pyrolysezyklen von 500°C unterworfen, welche jeweils nach 750 Doppelhüben jeweils einmal wiederholt wurden. Dies dient der Simulation der Bedingungen, welchen die Auszugsführung in Öfen mit Pyrolysebetrieb ausgesetzt ist.

Die Auszugsführung wurde während dieses Versuches mit einer Masse von 11 kg belastet und insgesamt 100 Pyrolysedurchläufen unterworfen.

Die Kräfte, welche zum Ausziehen der Auszugsführung angewendet wurden, lagen dabei im Bereich zwischen 3,5 und 6,5 N, wobei die Schwankungen relativ gleichbleibend um einen Mittelwert von 5,0 N erfolgten und keine Erhöhung oder Erniedrigung des Kraftaufwandes im Mittel zu beobachten ist.

Ähnliche Beobachtungen können bei den Kräften gemacht werden, welche zum Einfahren der Auszugsschiene aufgebracht werden müssen. Hier kommt es in einem Bereich von 1,5 bis 4,0 N zu vergleichbar hohen Schwankungen um einen Mittelwert von 2,3 N.

Die Messergebnisse zeigen eine gleichbleibende Laufgüte bei leisem Lauf mit wenig Kraftaufwand (Klassifizierung 1-7, wobei 1 der höchsten Laufgüte, mit leichtgängigem Lauf, und 7 der niedrigsten Laufgüte, mit blockierendem und stockendem Lauf, entspricht).

Die Messergebnisse zeigen zudem eine gleichbleibende Beweglichkeit mit leise klopfendem Lauf (Klassifizierung 1-7, wobei 1 als dezente Geräuschentwicklung und 7 als störende, dröhnende Geräuschentwicklung definiert ist).

Aus Materialversuchen ergab sich folgendes Bild:

| Versuchsnummer | Schmierung | Zusammensetzung | Doppelhübe | Pyrolysezyklen | Testergebnis | Testergebnis |
|---|---|---|---|---|---|---|
| 1 | BN:C:NO Paste | 25:25:50 BNC:Öl | 17500 | 60 | Graufärbung der Oberfläche | Lauftest verlief Störungsfrei |
| 2 | BN:C:Si Paste Serienstand entfettet | 25:25:50 | 15000 | 40 | Graufärbung der Oberfläche | Lauftest verlief störungsfrei |
| 3 | BN:C:NO Paste Serienstand entfettet | 48:48:4 | 15000 | 44 | Graufärbung der Oberfläche | Lauftest verlief störungsfrei |
| 4 | C:Si:H₂O Paste Serienstand entfettet | 36:2:62 | 15000 | 18 | Graufärbung der Oberfläche | Lauftest verlief störungsfrei |
| 5 | BN:C:PFPE | 25:25:50 | 15000 | 40 | Graufärbung der Oberfläche | Lauftest verlief störungsfrei |
| 6 | BN:C:Si Paste Serienstand entfettet | 25:25:50 | 15000 | 100 | Graufärbung der Oberfläche | Lauftest verlief störungsfrei |

Die Zusammensetzungen, welche in der Tabelle aufgeführt sind beziehen sich jeweils auf prozentuale Massenanteile. Mit Si wurden die prozentualen Massenanteile an Silikonölen oder Silikonpasten gekennzeichnet. Mit NO wurden die prozentualen Massenanteile an Nativen Ölen gekennzeichnet. Mit PFPE wurden die prozentualen Massenanteile an Perfluorethyloxidöl gekennzeichnet.

Dabei ist die Zusammensetzung unter Versuchsnummer 2 bzw. 6 gemäß der Erfindung. So zeigt diese Formulierung auch nach 100 Reinigungszyklen, gemäß Versuchsnummer 6, keine Veränderung in den Laufeigenschaften bzw. der Laufgüte.

Das verwendete Silikonöl besteht bei dieser beispielhaften Zusammensetzung im Wesentlichen aus Polydimethylsiloxan, zudem beträgt die Teilchengröße des eingesetzten hexagonalen Bornitrids etwa 5 µm und die Teilchengröße des eingesetzten Graphits ebenfalls etwa 5µm. Eine Teilchengröße von etwa 5 µm zeigt eine besonders gute Schmiereigenschaft. Untersucht wurden Teilchengrößen im Bereich von 0,1 µm bis 8 µm untersucht.

Durch die Teilchengröße und der Rauhigkeit der Reibpartner walzen sich die Bornitrid- und Graphitteilchen in die Oberflächen ein. Die eingewalzten BNC-Teilchen lassen sich bereits nach 100 Doppelhüben nicht aus den Auszugsführungen in der Spülmaschine entfernen. Nach 25 Reinigungsanwendungen im Intensiv-Reinigungsprogramm sind die Auszugsführungen noch voll funktionstüchtig. Somit wird eine Spülmaschinenfestigkeit erreicht. Zum Einsatz bei der Untersuchung der Spülmaschinenfestigkeit kamen Haushalts- sowie Industriespülmaschinen.

Sowohl die Teilchengrößen des Bornitrids als auch des Graphits unterliegen dabei einem gewissen Schwankungsbereich. Zudem können die Teilchengrößen je nach Zusammensetzung der Mischungen zwischen 0,1-500 µm schwanken.

Ein Einsatz von synthetischem Graphit hat sich als vorteilhaft erwiesen, da er gleichmäßiger in Struktur und Korngrößenverteilung ist. Bevorzugt wurde die Fraktion mit einer Teilchengröße von etwa 5 µm verwendet.

In der Folge werden mehrere Möglichkeiten für Zusammensetzungen von Schmiermitteln im Hochtemperaturbereich (in Massenanteilen w) aufgeführt:
1.Mischung (nicht erfindungsgemäß):
   Graphit 20-50%, vorzugsweise 30-40%
   Silikonöl 0.5-5%, vorzugsweise 1-3%
   Wasser 45-79.5%, vorzugsweise 57-69%
2.Mischung (nur bereichsweise erfindungsgemäß):
   Bornitrid 10-40%, vorzugsweise 20-30%
   Graphit 10-40%, vorzugsweise 20-30%
   Silikonöl 20-80%, vorzugsweise 40-60%
   (erreichte Viskosität beträgt hierbei 1000 mm²/s)
3.Mischung (nicht erfindungsgemäß):
   Bornitrid 10-40%, vorzugsweise 20-30%
   Graphit 10-40%, vorzugsweise 20-30%
   Perfluorethyloxidöl 20-80%, vorzugsweise 40-60%
4.Mischung (nicht erfindungsgemäß):
   Bornitrid 10-40%, vorzugsweise 20-30%
   Graphit 10-40%, vorzugsweise 20-30%
   Olivenöl 20-80%, vorzugsweise 40-60%
   (erreichte Viskosität beträgt hierbei 100 mm²/s)
5.Mischung (nicht erfindungsgemäß):
   Bornitrid 30-70%, vorzugsweise 40-60%
   Graphit 30-70%, vorzugsweise 40-60%
   Olivenöl 1-10%, vorzugsweise 1-5%
6. Mischung (nicht erfindungsgemäß):
   Bornitrid 15-35%, vorzugsweise 20-30%
   Graphit 15-35%, vorzugsweise 20-30%
   Perfluorethyloxidöl 30-70%, vorzugsweise 40-60%
7. Mischung (nicht erfindungsgemäß):
   Graphit 30-70%, vorzugsweise 40-60%
   Silikonöl 30-70%, vorzugsweise 40-60%8. Mischung (nicht erfindungsgemäß):
      Bornitrid 30-70%, vorzugsweise 40-60%
      Perfluorethyloxidöl 30-70%, vorzugsweise 40-60%
9. Mischung (nicht erfindungsgemäß):
   Bornitrid 30-70%, vorzugsweise 40-60%
   Silikonöl 30-70%, vorzugsweise 40-60%

Die Viskosität der Flüssigschmiermittel kann variiert werden ohne den Rahmen des erfindungsgemäßen Gedankens zu verlassen.

Weitere Schmierfette, die den FDA-Reinheitsanforderungen der U.S. Food and Drug Administration nach der Richtlinie 21 CFR 178.3570 entsprechen, können zudem verwendet werden. Gleiches gilt auch für Schmierfette, welche von der NSF (National Sanitary Foundation) in der Kategorie H1 registriert wurden - hierbei sei zusätzlich auf die ISO 21469 verwiesen.

Somit erfüllt das Schmiermittel die Prüfnormen der DIN 21469:2006 als ein lebensmitteltechnischer Schmierstoff.

## Patentansprüche

1. Schmiermittel für Beschläge in Haushaltsgeräten, wobei das Schmiermittel (7) Bornitrid und Silikonöl als ein Polysiloxan enthält und eine Temperaturbeständigkeit von -50°C bis über 600 °C besitzt und im Wesentlichen eine Mischung aus Bornitrid, Graphit und Silikonöl ist, **dadurch gekennzeichnet, dass** das Schmiermittel Bornitrid in einem Massenanteil w (Bornitrid) zwischen 20 % bis 30 %, Graphit in einem Massenanteil w (Graphit) zwischen 20 % bis 30 %, und Silikonöl in einem Massenanteil w (Silikonöl) zwischen 45 % bis 55 %, enthält.

2. Schmiermittel nach Anspruch 1, **dadurch gekennzeichnet, dass** Bornitrid in einem Massenanteil w (Bornitrid) von 25% enthalten ist, dass Graphit in einem Massenanteil w (Graphit) von 25% enthalten ist und
dass Silikonöl in einem Massenanteil w (Silikonöl) von 50% enthalten ist.

3. Verwendung des Schmiermittels nach Anspruch 1 zur Schmierung von Beschlägen von Backöfen oder Kühlgeräten.

## Claims

1. A lubricant for fittings in domestic appliances, wherein the lubricant (7) contains boron nitride and silicone oil as a polysiloxane and has a temperature resistance of -50°C up to over 600°C and is substantially a mixture of boron nitride, graphite and silicone oil, **characterized in that** the lubricant contains boron nitride in a mass fraction w (boron nitride) of between 20% up to 30%, graphite in a mass fraction w (graphite) of between 20% up to 30% and silicone oil in a mass fraction w (silicone oil) of between 45% up to 55%.

2. A lubricant according to claim 1, **characterized in that** boron nitride is contained in a mass fraction w (boron nitride) of 25%, that graphite is contained in a mass fraction w (graphite) of 25% and that silicone oil is contained in a mass fraction w (silicone oil) of 50%.

3. Use of the lubricant according to claim 1 for lubricating fittings of ovens or cooling devices.

## Revendications

1. Agent de lubrification destiné à des pièces de garniture d'appareils domestiques, cet agent de lubrification (7) renfermant du nitrure de bore et une huile de silicone sous la forme d'un polysiloxane ayant une résistance en température de - 50°C à plus de 600°C, et étant essentiellement constitué par un mélange de nitrure de bore, de graphite et d'huile de silicone,
**caractérisé en ce que**
l'agent de lubrification renferme du nitrure de bore en proportion massique comprise entre 20 % à 30 %, du graphite en proportion massique comprise entre 20 % et 30 % et une huile de silicone en proportion massique comprise entre 45 % et 55 %.

2. Agent de lubrification conforme à la revendication 1,
**caractérisé en ce qu'**
il renferme du nitrure de bore en proportion massique de 25 %, du graphite en proportion massique de 25 % et une huile de silicone en proportion massique de 50 %.

3. Utilisation d'un agent de lubrification conforme à la revendication 1 pour la lubrification de pièces de garniture de fours ou d'appareils réfrigérants.
